# FASCICULE DE BREVET EUROPEEN

(11) **EP 4 555 139 B1**
(45) Date de publication et mention de la délivrance du brevet: **01.07.2026**
(21) Numéro de dépôt: 23741055.0
(22) Date de dépôt: 12.07.2023
(51) Int. Cl.: D04H 1/02, D04H 1/4266, D04H 1/732, E04B 1/74, E04C 2/16, D01G 7/00, D01G 13/00

(54) **PROCEDE DE FABRICATION D'UN MATERIAU ISOLANT OPTIMISE EN VRAC ET STRUCTURE ISOLANTE COMPORTANT UN TEL MATERIAU**
VERFAHREN ZUR HERSTELLUNG EINES OPTIMIERTEN LOSEN DÄMMSTOFFES UND DÄMMSTOFFSTRUKTUR MIT EINEM SOLCHEN MATERIAL
METHOD FOR PRODUCING AN OPTIMISED LOOSE INSULATING MATERIAL, AND INSULATING STRUCTURE COMPRISING SUCH A MATERIAL

(30) Priorité: 13.07.2022 FR 2207257
(43) Date de publication de la demande: 21.05.2025
(73) Titulaire: CIBB (Construction Innovation Bois Beton), 67500 Haguenau (FR)
(72) Inventeur: FAUVE, Serge, 67500 HAGUENAU (FR); FEHR, Pierre, 67500 HAGUENAU (FR); GRUNNAGEL, Rémy, 67160 OBERLAUTERBACH (FR); HERRMANN, Charles, 67370 WOELLENHEIM (FR)
(74) Mandataire: Ipsilon
(86) Numéro de dépôt international: PCT/EP2023/069361
(87) Numéro de publication internationale: WO 2024/013251

(56) Documents cités:
- EP-A1- 2 543 788
- EP-A2- 2 204 483
- FR-A1- 2 970 475
- FR-A1- 2 990 221

## Description

### Domaine technique

La présente invention se rapporte au domaine technique général des matériaux isolants en vrac utilisés dans des bâtiments neufs ou dans des bâtiments en rénovation. Ces matériaux sont en général destinés à renforcer la performance thermique d'un comble perdu, d'un plancher intermédiaire ou d'un mur extérieur. Ces matériaux isolants en vrac peuvent aussi être intégrés dans des structures modulaires préfabriquées en bois ou dans des structures préfabriquées mixtes en bois - béton, par insufflation.

Il est de plus en plus demandé dans les cahiers des charges des appels d'offres publics ou privés, en France et dans d'autres pays, d'utiliser des matériaux isolants biosourcés, présentant une empreinte écologique la plus faible possible. Ces matériaux isolants sont par exemple fabriqués avec des matières brutes renouvelables et recyclables, du genre fibres de bois, ouate de cellulose, fibres textiles, liège expansé, chanvre, laine de mouton ou autres matières biosourcées.

On entend par « matériaux biosourcés » des matériaux issus de la matière organique renouvelable (biomasse) d'origine végétale ou animale.

L'invention concerne plus particulièrement la fabrication de matériaux isolants biosourcés en vrac ainsi que la conception et la fabrication de structures isolantes comportant de tels matériaux.

### Technique antérieure

On connait par exemple l'utilisation de laine minérale en vrac destinée à être soufflée dans les combles ou insufflée dans une cloison creuse d'un mur.

Un tel matériau isolant présente cependant une masse volumique d'environ 40 kg/m³, ce qui peut s'avérer insuffisant, selon les réalisations considérées, pour se protéger de la chaleur estivale si l'on souhaite obtenir un véritable confort thermique.

La plupart des matériaux en vrac connus ne sont pas biosourcés. On peut citer par exemple les laines minérales ou hybrides. En outre, ces matériaux en vrac présentent des performances d'isolation insuffisante en été.

Les produits biosourcés que l'on trouve sur le marché, comme par exemple la ouate de cellulose, présentent un classement de réaction au feu, généralement E ou F. Ces mauvaises performances nécessitent de rajouter, par exemple dans la conception de de parois isolantes, des matériaux ignifuges. Il en résulte un renchérissement de ces solutions. En outre, l'utilisation de ces matériaux ignifuges, non biosourcés, a un impact négatif sur bilan carbone de ces solutions.

A titre d'exemple, le document EP 2 204 483 divulgue un procédé de fabrication d'un isolant en vrac, dans lequel de la ouate de cellulose est mélangée à des fibres animales ou végétales. Le rapport pondéral de ouate de cellulose par rapport à la masse totale est de 35% à 60%. Cette proportion importante de ouate de cellulose n'est pas de nature à conférer au matériau isolant des performances thermique et écologiques intéressantes.

### Présentation de l'invention

L'objet de l'invention vise par conséquent à pallier les inconvénients de l'art antérieur en proposant un nouveau procédé de fabrication d'un matériau isolant biosourcé en vrac, à partir de matières brutes écologiques, renouvelables, recyclables et disponibles quasiment dans toutes les campagnes.

Un autre objet de l'invention vise à proposer un procédé de fabrication de matière isolante en vrac, exempte de sel de bore.

Un autre objet de l'invention vise à proposer un procédé de fabrication de matière isolante en vrac, facile à mettre en œuvre et économique.

Un autre objet de l'invention vise à fournir un nouveau matériau isolant en vrac, susceptible d'être soufflé ou insufflé dans des cavités et présentant d'excellentes performances d'isolation thermique et phonique.

Un autre objet de l'invention vise à fournir des éléments modulaires préfabriqués isolants, intégrant le nouveau matériau isolant et présentant d'excellentes performances de résistance au feu, d'isolation thermique et phonique.

Les objets assignés à l'invention sont atteints à l'aide d'un procédé de fabrication d'un matériau isolant en vrac à base de paille de céréales, caractérisé en ce qu'il comprend les étapes :
a) broyer mécaniquement la paille pour obtenir une paille défibrée dont les brins présentent une longueur moyenne comprise entre 3 mm et 22 mm et de préférence comprise entre 3 mm et 11 mm et dont le diamètre moyen est compris entre 0,5 mm et 4,0 mm et de préférence compris entre 0,5 et 2,5 mm,
b) utiliser de la ouate de cellulose et effectuer un démêlage et une aération de ladite ouate de cellulose,
c) utiliser un mélangeur et mélanger la paille défibrée sous a) et la ouate de cellulose préparée sous b), ladite ouate de cellulose étant introduite dans le mélangeur avec une proportion en masse comprise et 1% et 30%, par rapport à la masse totale de la paille défibrée et de la ouate de cellulose,
d) injecter de l'air comprimé dans le mélangeur pour homogénéiser ledit mélange et pour obtenir un mélange présentant une masse volumique comprise entre 55 kg/m³ et 65 kg/m³, et
e) effectuer l'ensachement du matériau isolant ainsi obtenu.

Selon un exemple de mise en œuvre, le procédé consiste sous l'étape a) à utiliser au moins un broyeur pour déchiqueter et broyer la paille en balles, ledit au moins un broyeur compotant des outils de déchiquetage / broyage réglables pour définir les propriétés de formes et de dimensions des brins de paille défibrée obtenue, lesdits outils comprenant en série des couteux et des marteaux.

A titre d'exemple, le procédé consiste sous l'étape c) à utiliser au moins un mélangeur du genre cylindre rotatif et/ou cage de chute.

Selon un exemple de mise en œuvre, le procédé consiste à filtrer la paille défibrée obtenue sous a) pour évacuer des poussières et autres impuretés à hauteur d'une proportion en masse d'au moins 2% et de préférence d'au moins 5% à 10% de la paille défibrée. Cette filtration permet avantageusement de réduire les risques d'explosion sur le site de fabrication liés à une concentration importante de poussières dans l'air.

Selon un exemple de mise en œuvre, consiste à mélanger la ouate de cellulose ou le mélange ouate de cellulose - paille défibrée, avec un ou plusieurs adjuvants comprenant un produit fongicide.

Selon un exemple de mise en œuvre, le procédé consiste à mélanger la ouate de cellulose ou le mélange ouate de cellulose - paille défibrée, avec un ou plusieurs adjuvants, comprenant au moins un produit retardateur au feu avec une proportion en masse par rapport à la masse totale des produits mélangés sous c), comprise entre 10% et 30%.

Le produit retardateur au feu est par exemple choisi parmi une famille de produits géosourcés.

Selon un autre exemple de mise en œuvre du procédé, le produit retardateur au feu est sous forme visqueuse ou liquide et comprend un géopolymère du genre métakaolin.

Les objets assignés à l'invention sont également atteints à l'aide d'une structure modulaire préfabriquée en bois pour réaliser une paroi ou un mur ou pour recouvrir un mur d'un bâtiment, côté extérieur ou côté intérieur. Cette structure comprend avantageusement au moins une cavité contenant le matériau isolant obtenu selon le procédé de fabrication détaillé ci-dessus.

Les objets assignés à l'invention sont également atteints à l'aide d'une structure modulaire préfabriquée mixte en bois et béton pour réaliser une paroi ou un mur ou pour recouvrir un mur d'un bâtiment, côté extérieur ou côté intérieur. Cette structure comprend avantageusement au moins une cavité contenant le matériau isolant obtenu selon le procédé de fabrication présenté ci-dessus.

Le procédé conforme à l'invention procure l'avantage remarquable que le matériau isolant obtenu comporte de la paille de céréales, laquelle est disponible en grande quantité et c dans presque toutes les régions.

En outre, la paille ne nécessite aucun traitement préalable à la fabrication du matériau isolant en vrac selon le procédé conforme à l'invention. La paille peut donc être stockée en l'état, dès la récolte, en attendant sa transformation pour fabrique le matériau isolant.

Par ailleurs, le matériau isolant en vrac, obtenu avec le procédé conforme à l'invention, comporte un produit très intéressant sur un plan écologique, en l'occurrence la paille, qui présente des performances en matière de stockage/émission de CO₂, très nettement supérieures aux performances d'autres matériaux isolants, à savoir la laine de bois, la ouate de cellulose, la laine de gazon ou la laine de chanvre.

Un autre avantage du matériau isolant en vrac obtenu avec le procédé conforme à l'invention, réside dans le fait qu'il est parfaitement adapté aux dispositifs d'insufflation existants fonctionnant habituellement avec d'autres matériaux isolants en vrac. Les utilisateurs de ce nouveau matériau isolant en vrac peuvent donc conserver leurs anciens matériels de soufflage ou d'insufflation sans les modifier.

Le matériau obtenu à l'aide du procédé conforme à l'invention présente par ailleurs des performances remarquables. En effet, ce matériau présente un coefficient de conductivité thermique lambda- (W/m.K) de 0,038, ce qui est remarquable, sachant que le coefficient de conduction thermique est compris entre 0,052 et 0,080 pour la paille, compris entre 0,037 et 0,044 pour le liège expansé et compris entre 0,037 et 0,042 pour la ouate de cellulose.

Le matériau obtenu selon le procédé conforme à l'invention présente par ailleurs, de façon surprenante, une grande légèreté et une grande homogénéité.

### Brève description des figures

D'autres caractéristiques et avantages de la présente invention apparaîtront plus clairement à la lecture de la description qui va suivre, faite en référence au dessin annexé, donné à titre d'exemple non limitatif, dans lequel :
- la figure 1 est une vue schématique d'un logigramme d'un exemple de mise en œuvre du procédé de fabrication d'un matériau isolant en vrac conforme à l'invention.

### Description détaillée de l'invention

La figure 1 illustre, à l'aide d'un logigramme, un exemple de mise en œuvre d'un procédé de fabrication d'un matériau isolant en vrac à partir de paille de céréales, du genre blé, orge, avoine, colza, miscanthus, paille de riz ou divers mélanges de ces dernières.

L'installation comprend par exemple une unité de broyage et de défibrage 1 permettant de transformer par déchiquetage et par broyage, la paille brute en paille défibrée.

L'unité de broyage et de défibrage 1 comprend avantageusement des outils permettant de couper et d'éclater les brins de paille. A titre d'exemple, l'unité de broyage et de défibrage 1 comprend deux broyeurs associés en série. Le premier broyeur comporte par exemple des outils de coupe des brins de paille, du genre couteaux. Le second broyeur comporte par exemple des outils d'éclatement des brins de paille, du genre marteaux.

Par paille défibrée, il convient d'entendre une paille comprenant des brins, non homogènes, de longueur moyenne comprise entre 3 mm et 22 mm et de préférence comprise entre 3 mm et 11 mm et dont le diamètre moyen est compris entre 0,5 mm et 4,0 mm et de préférence compris entre 0,5 et 2,5 mm.

Le diamètre moyen doit être compris comme étant la dimension la plus grande du brin de paille, prise dans un plan orthogonal à la direction longitudinale dudit brin.

A titre d'exemple, une paille défibrée comprend de 29% à 33% de brins présentant une longueur moyenne de 9,633 mm avec un diamètre moyen supérieur à 2 mm, de 32% à 37% de brins présentant une longueur moyenne de 6,951 mm avec un diamètre moyen supérieur à 1 mm et de 16% à 20% de brins présentant une longueur moyenne de 3,960 mm avec un diamètre moyen supérieur à 0,5 mm.

Le restant de cet exemple d'échantillonnage est considéré comme étant de la poussière, laquelle est de préférence évacuée par filtration à l'aide d'une unité de filtration / dosage 2.

Le procédé est par exemple mis en œuvre à l'aide d'une installation illustrée schématiquement avec le logigramme de la figure 1.

L'installation comprend une unité de broyage et de défibration 1 alimentée en paille par exemple conditionnée en balles ou bottes. L'unité de broyage et de défibration 1 comprend par exemple deux broyeurs en série, lesquels peuvent comporter des outils de broyage présentant des formes ou des réglages spécifiques. Le ou chaque broyeur comporte ainsi des outils de coupe, d'éclatement et/ou de déchiquetage réglables pour définir les paramètres de formes et de dimensions des brins de la paille défibrée.

Selon un autre exemple de réalisation de l'installation, l'unité de broyage et de défibration 1 comprend des couteaux pour couper les brins de paille et des marteaux pour éclater lesdits brins. Dans le cadre de la mise en œuvre du broyage de la paille, il peut être prévu un ou plusieurs passages dans l'unité de broyage et de défibration 1. Le nombre de passages dépend de la morphologie (forme, longueur et diamètre) recherchée pour les brins de paille défibrée. On obtient ainsi une paille défibrée, en sortie de l'unité de broyage et de défibration 1, composée de brins optimisés dimensionnellement et en formes pour favoriser leur mélange avec la ouate de cellulose d'une part et pour améliorer les propriétés d'isolation thermique et phonique du matériau isolant obtenu d'autre part.

Selon un exemple de réalisation, l'installation comprend également une unité de filtrage et de dosage 2 laquelle alimente directement un mélangeur 3.

L'opération de filtrage est effectuée par exemple grâce à l'utilisation par exemple d'un tamis vibrant et/ou à l'aide d'un séparateur cyclonique. Ce dernier peut avantageusement être utilisé pour transférer la paille défibrée vers le mélangeur 3. Le filtrage permet de séparer la paille défibrée de poussières et autres impuretés par gravité ou par filtrage cyclonique.

Le mélangeur 3 comporte par exemple au moins un mélangeur du genre cylindre rotatif et/ou cage de chute.

L'installation comprend également une première unité de dosage et de pulvérisation 4a pour alimenter le mélangeur 3 avec des adjuvants. Ces derniers comprennent au moins un adjuvant fongicide F. Ces adjuvants peuvent également comprendre un adjuvant retardateur au feu R.

L'installation comprend également une seconde unité de dosage et de pulvérisation 4b pour alimenter le mélangeur 3 avec de la ouate de cellulose. L'installation comprend avantageusement une unité de démêlage et d'aération 5 pour décompacter la ouate de cellulose avant son dosage et sa pulvérisation dans le mélangeur 3. L'une unité de démêlage et d'aération 5 comprend par exemple un système de cardage.

L'installation comprend également un compresseur 6 pour injecter de l'air comprimée dans le mélangeur 3, favorisant ainsi l'homogénéisation et l'aération du mélange.

L'installation comprend également une unité d'ensachage et de palettisation 7 du matériau isolant en sortie du mélangeur 3.

Le matériau isolant en vrac est donc fabriqué selon le procédé de fabrication conforme à l'invention et détaillé ci-après.

Le procédé de fabrication du matériau isolant en vrac à base de paille de céréales, comprend une étape a) consistant à déchiqueter et à broyer mécaniquement la paille pour obtenir une paille défibrée dont les brins présentent préférentiellement une longueur moyenne comprise entre 3 mm et 11 mm et dont le diamètre moyen est compris entre 0,5 mm et 2,5 mm.

Avantageusement, le procédé consiste à filtrer la paille défibrée obtenue sous a) pour évacuer des poussières et autres impuretés à hauteur d'une proportion en masse d'au moins 2% et de préférence de 5% à 10% de la paille défibrée. La séparation des résidus indésirables et poussières ou autres matières affectant les performances du matériau isolant peut donc se faire par gravité en utilisant un tamis, par exemple vibrant ou à l'aide d'un filtrage cyclonique.

Selon une étape b), le procédé consisté à utiliser de la ouate de cellulose et effectuer un démêlage et une aération de ladite ouate de cellulose. Cette phase de démêlage et d'aération de la ouate de cellulose peut être effectuée à part dans une installation annexe ou directement dans le mélangeur 3, avant l'introduction de la paille défibrée dans ledit mélangeur 3.

Selon une étape c), le procédé consiste à mélanger la paille défibrée sous a) et la ouate de cellulose préparée sous b).

La ouate de cellulose est donc introduite dans le mélangeur 3, avant la paille défibrée, par exemple par pulvérisation, avec une proportion en masse comprise et 1% et 30% par rapport à la masse totale de la paille défibrée et de la ouate de cellulose.

Selon une étape d), le procédé consiste à injecter de l'air comprimé dans le mélangeur 3 pour homogénéiser le mélange et pour obtenir un matériau isolant présentant une masse volumique comprise entre 55 kg/m³ et 65 kg/m³. C'est cette masse volumique qu'il convient d'atteindre par exemple lors de l'insufflation du matériau en vrac dans des cavités.

La durée de l'opération de mélange dépend du dimensionnement du mélangeur 3.

Le procédé consiste ensuite, selon une étape e) à effectuer l'ensachement du matériau isolant ainsi obtenu et le cas échéant sa palettisation.

Selon un exemple de mise en œuvre, le procédé consiste à filtrer la paille défibrée obtenue sous a) pour évacuer des poussières et autres impuretés à hauteur d'une proportion en masse d'au moins 2% et de préférence de 5% à 10% de la paille défibrée.

Selon un exemple de mise en œuvre, le procédé consiste à mélanger la ouate de cellulose, ou le mélange ouate de cellulose - paille défibrée, avec un ou plusieurs adjuvants comprenant un produit fongicide, par exemple avec une proportion en masse par rapport à la masse totale du mélange, comprise entre 0,03% et 11 % et de préférence comprise entre 0,5 et 4%.

A titre d'exemple, les adjuvants comprennent au moins un produit retardateur au feu avec une proportion en masse par rapport à la masse totale des produits mélangés, comprise entre 10% et 30%. La proportion précise pourra être choisie en fonction des propriétés et de la performance recherchées pour le matériau en vrac.

A titre d'exemple, le produit retardataire au feu, visqueux ou liquide, comprend un géopolymère sous du genre métakaolin.

Selon un autre exemple de mise en œuvre du procédé, un ou plusieurs adjuvants, fongicides et/ou retardateur au feu peuvent être mélangés à la ouate de cellulose au préalable de l'opération de mélange avec la paille défibrée.

L'invention concerne également une structure modulaire préfabriquée en bois pour réaliser une paroi ou un mur ou pour recouvrir un mur d'un bâtiment, côté extérieur ou côté intérieur. Une telle structure comprend au moins une cavité contenant le matériau isolant obtenu selon le procédé de fabrication détaillé ci-dessus.

L'invention concerne également une structure modulaire préfabriquée mixte en bois et béton pour réaliser une paroi ou un mur ou pour recouvrir un mur d'un bâtiment, côté extérieur ou côté intérieur. Une telle structure comprend au moins une cavité contenant le matériau isolant obtenu selon le procédé de fabrication détaillé ci-dessus.

Selon un exemple de mise en œuvre, la ouate de cellulose utilisée est fabriquée entièrement à partir de papier recyclé ou à partir de papier recyclé intégrant du carton recyclé.

Il est évident que la présente description ne se limite pas aux exemples explicitement décrits, mais comprend également d'autres modes de réalisation et de mise en œuvre.

## Revendications

1. Procédé de fabrication d'un matériau isolant en vrac à base de paille de céréales, **caractérisé en ce qu'**il comprend les étapes :
a) broyer mécaniquement la paille pour obtenir une paille défibrée dont les brins présentent une longueur moyenne comprise entre 3 mm et 22 mm et de préférence comprise entre 3 mm et 11 mm et dont le diamètre moyen est compris entre 0,5 mm et 4,0 mm et de préférence compris entre 0,5 et 2,5 mm,
b) utiliser de la ouate de cellulose et effectuer un démêlage et une aération de ladite ouate de cellulose,
c) utiliser un mélangeur (3) et mélanger la paille défibrée sous a) et la ouate de cellulose préparée sous b), ladite ouate de cellulose étant introduite dans le mélangeur (3) avant la paille défibrée avec une proportion en masse comprise et 1% et 30%, par rapport à la masse totale de la paille défibrée et de la ouate de cellulose,
d) injecter de l'air comprimé dans le mélangeur (3) pour homogénéiser ledit mélange et pour obtenir un mélange présentant une masse volumique comprise entre 55 kg/m³ et 65 kg/m³, et
e) effectuer l'ensachement du matériau isolant ainsi obtenu.

2. Procédé selon la revendication 1, **caractérisé en ce qu'**il consiste sous l'étape a) à utiliser au moins un broyeur pour déchiqueter et broyer la paille en balles, ledit au moins un broyeur compotant des outils de déchiquetage / broyage réglables pour définir les propriétés de formes et de dimensions des brins de paille défibrée obtenue, lesdits outils comprenant en série des couteaux et des marteaux.

3. Procédé selon la revendication 1 ou 2, **caractérisé en ce qu'**il consiste sous l'étape c) à utiliser au moins un mélangeur (3) du genre cylindre rotatif et/ou cage de chute.

4. Procédé selon l'une quelconque des revendications 1 à 3, **caractérisé en ce qu'**il consiste à filtrer la paille défibrée obtenue sous a) pour évacuer des poussières et autres impuretés à hauteur d'une proportion en masse d'au moins 2% et de préférence d'au moins 5% à 10% de la paille défibrée.

5. Procédé selon l'une quelconque des revendications 1 à 4, **caractérisé en ce qu'**il consiste à mélanger la ouate de cellulose ou le mélange ouate de cellulose - paille défibrée, avec un ou plusieurs adjuvants comprenant un produit fongicide.

6. Procédé selon l'une quelconque des revendications 1 à 5, **caractérisé en ce qu'**il consiste à mélanger la ouate de cellulose ou le mélange ouate de cellulose - paille défibrée, avec un ou plusieurs adjuvants comprenant au moins un produit retardateur au feu avec une proportion en masse par rapport à la masse totale des produits mélangés, comprise entre 10% et 30%.

7. Procédé selon la revendication 6, **caractérisé en ce que** le produit retardateur au feu est choisi parmi une famille de produits géosourcés.

8. Procédé selon la revendication 6, **caractérisé en ce que** le produit retardateur au feu est sous forme visqueuse ou liquide et comprend un géopolymère du genre métakaolin.

9. Structure modulaire préfabriquée en bois pour réaliser une paroi ou un mur ou pour recouvrir un mur d'un bâtiment, côté extérieur ou côté intérieur, **caractérisée en ce qu'**elle comprend au moins une cavité contenant le matériau isolant obtenu selon le procédé de fabrication conforme à l'une quelconque des revendications 1 à 8.

10. Structure modulaire préfabriquée mixte en bois et béton pour réaliser une paroi ou un mur ou pour recouvrir un mur d'un bâtiment, côté extérieur ou côté intérieur, **caractérisée en ce qu'**elle comprend au moins une cavité contenant le matériau isolant obtenu selon le procédé de fabrication conforme à l'une quelconque des revendications 1 à 8.

## Patentansprüche

1. Verfahren zur Herstellung eines losen Dämmstoffs auf Getreidestrohbasis, **dadurch gekennzeichnet, dass** es folgende Schritte umfasst:
a) mechanisches Zerkleinern des Strohs, um zerfasertes Stroh zu erhalten, dessen Halme eine durchschnittliche Länge zwischen 3 mm und 22 mm und vorzugsweise zwischen 3 mm und 11 mm und einen durchschnittlichen Durchmesser zwischen 0,5 mm und 4,0 mm und vorzugsweise zwischen 0,5 und 2,5 mm aufweisen,
b) Verwendung von Zellstoffwatte und Entwirrung und Belüftung der Zellstoffwatte,
c) Verwendung einer Mischmaschine (3) und Mischen des unter a) zerfaserten Strohs und der unter b) hergestellten Zellstoffwatte, wobei die Zellstoffwatte vor dem zerfaserten Stroh mit einem Massenanteil zwischen 1 % und 30 % bezogen auf die Gesamtmasse des zerfaserten Strohs und der Zellstoffwatte in die Mischmaschine (3) eingebracht wird,
d) Einblasen von Druckluft in die Mischmaschine (3), um die Mischung zu homogenisieren und eine Mischung mit einer Dichte zwischen 55 kg/m³ und 65 kg/m³ zu erhalten, und
e) Abfüllung des auf diese Weise gewonnenen Dämmstoffes in Säcke.

2. Verfahren nach Anspruch 1, **dadurch gekennzeichnet, dass** in Schritt a) mindestens eine Zerkleinerungmaschine zum Zerkleinern und Zermalmen des Strohs in Ballen verwendet wird, wobei die mindestens eine Zerkleinerungsmaschine einstellbare Zerkleinerungs-/Mahlwerkzeuge umfasst, um die Formeigenschaften und -größen der erhaltenen zerfaserten Strohhalme festzulegen, wobei die Werkzeuge in Reihe angeordnete Messer und Hämmer umfassen.

3. Verfahren nach Anspruch 1 oder 2, **dadurch gekennzeichnet, dass** in Schritt c) mindestens eine Mischmaschine (3) vom Typ Drehzylinder und/oder Fallschacht verwendet wird.

4. Verfahren nach einem der Ansprüche 1 bis 3, **dadurch gekennzeichnet, dass** das unter a) erhaltene zerfaserte Stroh gefiltert wird, um Staub und andere Verunreinigungen mit einem Massenanteil von mindestens 2 % und vorzugsweise von mindestens 5 % bis 10 % des zerfaserten Strohs zu entfernen.

5. Verfahren nach einem der Ansprüche 1 bis 4, **dadurch gekennzeichnet, dass** die Zellstoffwatte oder die Mischung aus Zellstoffwatte und zerfasertem Stroh mit einem oder mehreren Zusatzstoffen gemischt wird, die ein fungizides Mittel enthalten.

6. Verfahren nach einem der Ansprüche 1 bis 5, **dadurch gekennzeichnet, dass** die Zellstoffwatte oder die Mischung aus Zellstoffwatte und zerfasertem Stroh mit einem oder mehreren Zusatzstoffen gemischt werden, die mindestens ein feuerhemmendes Produkt mit einem Massenanteil von 10 % bis 30 % bezogen auf die Gesamtmasse der gemischten Produkte enthalten.

7. Verfahren nach Anspruch 6, **dadurch gekennzeichnet, dass** das feuerhemmende Produkt aus einer Familie der bodenbasierten Materialien ausgewählt ist.

8. Verfahren nach Anspruch 6, **dadurch gekennzeichnet, dass** das feuerhemmende Produkt in viskoser oder flüssiger Form vorliegt und ein Geopolymer vom Typ Metakaolin umfasst.

9. Vorgefertigte modulare Holzkonstruktion zur Herstellung einer Wand ODER zur Verkleidung der Wand eines Gebäudes, Außenseite ODER Innenseite, **dadurch gekennzeichnet, dass** sie mindestens einen Hohlraum umfasst, der den Dämmstoff enthält, der nach dem Verfahren nach einem der Ansprüche 1 bis 8 hergestellt wird.

10. Vorgefertigte modulare Konstruktion aus Holz und Beton zur Herstellung einer Wand ODER zur Verkleidung der Wand eines Gebäudes, Außenseite ODER Innenseite, **dadurch gekennzeichnet, dass** sie mindestens einen Hohlraum umfasst, der den Dämmstoff enthält, der nach dem Verfahren nach einem der Ansprüche 1 bis 8 hergestellt wird.

## Claims

1. Method for continuously manufacturing a loose insulating material based on cereal straw, **characterised in that** it comprises the steps of:
a) mechanically grinding the straw to obtain a defribed straw, the strands of which have an average length of between 3 mm and 22 mm, preferably between 3 mm and 11 mm, and an average diameter of between 0.5 mm and 4.0 mm, preferably between 0.5 and 2.5 mm,
b) using cellulose wadding and untangling and aerating said cellulose wadding,
c) using a mixer (3) and mixing the straw defibred in step a) and the cellulose wadding prepared in step b), said cellulose wadding being introduced into the mixer (3) before the defribed straw with a proportion by weight of between 1% and 30%, relative to the total weight of the defribed straw and the cellulose wadding,
d) injecting compressed air into the mixer (3) to homogenise said mixture and to obtain a mixture having a density of between 55 kg/m³ and 65 kg/m³, and
e) bagging the insulating material thus obtained.

2. Method according to claim 1, **characterised in that** it involves, in step a), using at least one grinder to shred and grind the straw in bales, said at least one grinder comprising shredding/grinding tools which can be adjusted to define the properties of the strands of obtained defribed straw in terms of shape and size, said tools comprising knives and hammers in sequence.

3. Method according to claim 1 or 2, **characterised in that** it involves, in step step c, in using at least one mixer (3) of the rotary cylinder and/or chute type.

4. Method according to any one of claims 1 to 3, **characterised in that** it involves filtering the defribed straw obtained in a) to remove dust and other impurities in a proportion by weight of at least 2%, preferably at least 5% to 10%, of the defribed straw.

5. Method according to any one of claims 1 to 4, **characterised in that** it involves mixing the cellulose wadding or the mixture of cellulose wadding and defribed straw, with one or more additives comprising a fungicidal product.

6. Method according to any one of claims 1 to 5, **characterised in that** it involves mixing the cellulose wadding or the mixture of cellulose wadding and defribed straw, with one or more additives comprising at least one fire-retardant product in a proportion by weight, relative to the total weight of the mixed products, of between 10% and 30%.

7. Method according to claim 6, **characterised in that** the fire-retardant product is selected from among products of a family of geo-based products.

8. Method according to claim 6, **characterised in that** the fire-retardant product is in viscous or liquid form and comprises a geopolymer of the metakaolin type.

9. Prefabricated modular structure made of wood or a mix of concrete and wood for producing a wall or for externally or internally covering a wall of a building, **characterised in that** it comprises at least one cavity containing the insulating material obtained in accordance with the method according to any of claims 1 to 8.

10. Prefabricated modular structure made of wood or a mix of concrete and wood for producing a wall or for externally or internally covering a wall of a building, **characterised in that** it comprises at least one cavity containing the insulating material obtained in accordance with the method according to any of claims 1 to 8.
